# EUROPÄISCHE PATENTSCHRIFT

(11) **EP 2 464 781 B1**
(45) Veröffentlichungstag und Bekanntmachung des Hinweises auf die Patenterteilung: **30.10.2013**
(21) Anmeldenummer: 10741954.1
(22) Anmeldetag: 10.08.2010
(51) Int. Cl.: D06M 11/79, D06M 15/256, D06M 15/277, D06M 15/295, D06M 15/564, D06M 15/568, D06M 15/572, D06N 3/04, D06N 3/14, G21F 1/12, G21F 1/10, D06N 3/18

(54) **VERWENDUNG EINER BESCHICHTETEN MIKROFASERBAHN ALS ABDECKUNG EINES STRAHLENSCHUTZMATERIALS**
USE OF A COATED MICROFIBER WEB AS A COVER OF A RADIATION PROTECTION MATERIAL
UTILISATION D'UNE BANDE DE MICROFIBRES ENDUITE EN TANT QUE REVETEMENT D'UN MATERIAU DE PROTECTION CONTRE LES RAYONNEMENTS

(30) Priorität: 14.08.2009 DE 102009037565; 14.08.2009 US 234014 P
(43) Veröffentlichungstag der Anmeldung: 20.06.2012
(73) Patentinhaber: Mavig GmbH, 81829 München (DE)
(72) Erfinder: LEUCHT, Thomas, 36043 Fulda (DE); BALLSIEPER, Barbara, 81829 München (DE)
(74) Vertreter: Vossius & Partner
(86) Internationale Anmeldenummer: PCT/EP2010/061631
(87) Internationale Veröffentlichungsnummer: WO 2011/018459

(56) Entgegenhaltungen:
- US-A- 5 922 445

## Beschreibung

### Technisches Gebiet

Die vorliegende Erfindung betrifft, die Verwendung einer beschichteten Mikrofaserbahn als Abdeckung eines Strahlenschutzmaterials sowie eine Strahlenschutzvorrichtung.

### Technischer Hintergrund

US-Patent 4,923,741 offenbart eine flexible mehrschichtige Abdeckung, die als Schutz gegen die Gefahren im Weltall dient. Die Abdeckung umfasst unter anderem eine Schicht, die beispielsweise gegen Bremsstrahlung schützen soll.

GB 2 118 410 A beschreibt einen Strahlenschutzgegenstand, der mindestens eine flexible Schicht eines bleihaltigen Materials umfasst, das von einem Gestrick, Gewebe oder Vlies umhüllt ist bzw. zwischen zwei Lagen eines Gestricks, Gewebes oder Vlieses eingefasst ist, wobei das Gestrick, Gewebe oder Vlies eine Beschichtung aus flexiblem Polyurethan auf der äußeren Oberfläche aufweist. Die vorliegenden Erfinder haben jedoch gefunden, dass derartige Strahlenschutzgegenstände, die eine Polyurethanbeschichtung auf der Außenseite aufweisen, einen sehr starkem Abrieb unterliegen, wenn sie beispielsweise in einem medizinischen Bereich verwendet werden.

US 5,922,445 A offenbart ein flächiges Verbundmaterial, das durch Beschichten oder Imprägnieren eines faserförmigen Grundmaterials mit einer elastischen polymeren Substanz erhalten werden kann, wobei die Fasern, die das faserförmige Grundmaterial bilden, und die elastische polymere Substanz am Verbinden miteinander gehindert werden, und welches flexibel, verschleißfest und schälfest ist. Das Material kann durch Aufbringen einer hydrophobierenden Behandlung auf das faserförmige Grundmaterial, dann Imprägnieren oder Beschichten mit einer Lösung der elastischen polymeren Substanz, der ein hydrophiles Silikon zugesetzt wurde, und Nassverfestigen hergestellt werden.

Demgemäß war es eine Aufgabe der vorliegenden Erfindung eine Mikrofaserbahn, welche eine verbesserte Abriebfestigkeit aufweist, zur Verwendung als Abdeckung eines Strahlenschutzmaterials bereitzustellen.

### Zusammenfassung der Erfindung

In einer Ausführungsform betrifft die vorliegende Erfindung die Verwendung einer beschichteten Mikrofaserbahn, umfassend:
(i) eine Mikrofaserbahn, die mit einem Fluorpolymer imprägniert ist; und
(ii) eine Schicht, die Polyurethan umfasst, welches nur auf einer Seite der Mikrofaserbahn vorhanden ist,
oder einer beschichteten Mikrofaserbahn, die gemäß dem Verfahren erhältlich ist, welches die folgenden Schritte umfasst:
(a) Bereitstellen einer Mikrofaserbahn;
(b) Imprägnieren der Mikrofaserbahn mit einer Imprägnierungszusammensetzung, die Fluorpolymer umfasst;
(c) Trocknen der imprägnierten Mikrofaserbahn;
(d) Aufbringen einer Beschichtungszusammensetzung, die Polyurethan umfasst, auf nur einer Seite der getrockneten, imprägnierten Mikrofaserbahn; und
(e) thermisches Behandeln der in Schritt (d) erhaltenen beschichteten Mikrofaserbahn,
als Abdeckung eines Strahlenschutzmaterials, wobei die beschichtete Mikrofaserbahn auf mindestens einer Seite des Strahlenschutzmaterials aufgebracht ist und wobei die mit Polyurethan beschichtete Seite dem Strahlenschutzmaterial benachbart ist.

In einer anderen Ausführungsform der Erfindung wird eine Strahlenschutzvorrichtung beansprucht, die
(α) ein Strahlenschutzmaterial; und
(β) eine beschichtete Mikrofaserbahn, umfassend
   (i) eine Mikrofaserbahn, die mit einem Fluorpolymer imprägniert ist; und
   (ii) eine Schicht, die Polyurethan umfasst, welches nur auf einer Seite der Mikrofaserbahn vorhanden ist,
   oder eine beschichtete Mikrofaserbahn, die gemäß dem Verfahren erhältlich ist, welches die folgenden Schritte umfasst:
   (a) Bereitstellen einer Mikrofaserbahn;
   (b) Imprägnieren der Mikrofaserbahn mit einer Imprägnierungszusammensetzung, die Fluorpolymer umfasst;
   (c) Trocknen der imprägnierten Mikrofaserbahn;
   (d) Aufbringen einer Beschichtungszusammensetzung, die Polyurethan umfasst, auf nur einer Seite der getrockneten, imprägnierten Mikrofaserbahn; und
   (e) thermisches Behandeln der in Schritt (d) erhaltenen beschichteten Mikrofaserbahn,
   wobei die beschichtete Mikrofaserbahn auf mindestens einer Seite des Strahlenschutzmaterials aufgebracht ist und wobei die mit Polyurethan beschichtete Seite dem Strahlenschutzmaterial benachbart ist.

### Beschreibung der Figuren

Figur 1 zeigt eine schematische Darstellung eines Querschnitts der beschichteten Mikrofaserbahn.
Figur 2 zeigt eine schematische Darstellung eines Querschnitts der erfindungsgemäßen Strahlenschutzvorrichtung.

### Beschichtete Mikrofaserbahn

Die vorliegende Erfindung betrifft die Verwendung einer beschichteten Mikrofaserbahn, umfassend:
(i) eine Mikrofaserbahn, die mit einem Fluorpolymer imprägniert ist; und
(ii) eine Schicht, die Polyurethan umfasst, welches nur auf einer Seite der Mikrofaserbahn vorhanden ist.

Die Mikrofaserbahn ist nicht besonders beschränkt. Sie kann ein beliebiges flächiges Gebilde, wie Gewebe, Gewirk, Gestrick, Membran oder Vlies, sein, das Mikrofasern enthält. Bevorzugt sind Gewebe.

Mikrofasern sind Fasern, die bevorzugt eine Faserstärke von 0,5 dtex bis 1,5 dtex, stärker bevorzugt 0,3 dtex bis 1,0 dtex aufweisen. Die Art der Mikrofasern ist vom geplanten Einsatzzweck abhängig. Beispiele für geeignete Mikrofasertypen umfassen Mikrofasern auf der Basis von Polyester, Polyamid, Cellulose (z.B. Acetat oder Viskose) und Polytetrafluorethylen sowie Gemisch davon. Mikrofasern auf der Basis von Polyester und/oder Polyamid besonders geeignet.

Die Mikrofaserbahn kann elektrisch leitende Fasern enthalten, um elektrostatische Aufladungen zu vermindern. Die elektrisch leitenden Fasern sind nicht besonders beschränkt. Beispiele hierfür sind Fasern aus Kohlenstoff, Metall oder Fasern auf Polymerbasis, beispielsweise Polymerfasern, die Kohlenstoff- oder Metallteilchen enthalten. In einer bevorzugten Ausführungsform werden Polymerfasern, die Kohlenstoffteilchen enthalten, verwendet. Die elektrisch leitenden Fasern haben beispielsweise eine Faserstärke im Bereich von 1 dtex bis 3 dtex, bevorzugt 1,2 dtex bis 2 dtex. Wenn der Durchmesser der elektrisch leitenden Fasern größer (bevorzugt 1,2- bis 3-fach größer, stärker bevorzugt 1,2- bis 2-fach größer) als der Durchmesser der Mikrofasern ist, ragen die elektrisch leitenden Fasern aus der Gewebeoberfläche hervor. Der Fachmann kann die Menge der elektrisch leitenden Fasern auf Grund seines Fachwissens geeignet wählen. Es werden üblicherweise 0,1 Gew.-% bis 10 Gew.-%, bevorzugt 0,5 Gew.-% bis 3 Gew.-% elektrisch leitende Fasern in der Mikrofaserbahn enthalten sein, wobei sich die Gewichtsprozent auf das Gesamtgewicht der Fasern in der unbeschichteten Mikrofaserbahn beziehen. In einer bevorzugten Ausführungsform soll die fertige Mikrofaserbahn einen elektrostatischen Oberflächenwiderstand von etwa 10⁵ Ohm bis etwa 10⁸ Ohm (gemessen nach DIN 100015-1 bei 25 % rel. Luftfeuchtigkeit und 23 °C) aufweisen.

Mikrofasern und die gegebenenfalls vorhandenen elektrisch leitenden Fasern werden gemäß bekannten Verfahren zu einer Mikrofaserbahn verarbeitet. Die elektrisch leitenden Fasern können statistisch oder in einer regelmäßigen Anordnung in die Mikrofaserbahn eingearbeitet sein. Die Art der Einarbeitung wird von den Anforderungen an die Ableitung von elektrischen Aufladungen sowie von dem Verfahren, mit dem die Mikrofaserbahn hergestellt wird, abhängen. In einer bevorzugten Ausführungsform werden die elektrisch leitenden Fasern in einer regelmäßigen Anordnung eingearbeitet. Sie können beispielsweise in einer gitterförmigen Anordnung eingearbeitet sein, da diese Anordnung mögliche elektrostatische Aufladungen besonders günstig ableitet. Die Abstände zwischen den Gitterlinien liegen bevorzugt im Bereich von 3 mm bis 100 mm, bevorzugt 5 mm bis 75 mm, wobei die Seitenlängen der Gitterrechtecke voneinander verschieden sein können.

Die Luftdurchlässigkeit der Mikrofaserbahn, die als Ausgangsmaterial verwendet wird, wird vom Fachmann je nach Verwendungszweck geeignet gewählt. In einer Ausführungsform beträgt die Luftdurchlässigkeit 0 bis 100 l/min pro dm², bevorzugt 5 bis 50l/min pro dm², wobei die Luftdurchlässigkeit nach DIN EN ISO 9237 gemessen wird.

Das Flächengewicht der Mikrofaserbahn, die als Ausgangsmaterial verwendet wird, wird ebenfalls im Hinblick auf den Verwendungszweck geeignet gewählt. Das Flächengewicht wird üblicherweise im Bereich von 50 g/m² bis 200 g/m², bevorzugt 60 g/m² bis 150 g/m², liegen.

Die Dicke der Mikrofaserbahn, die als Ausgangsmaterial verwendet wird, ist nicht besonders beschränkt. Sie wird üblicherweise im Hinblick auf den Verwendungszweck gewählt werden. In einer Ausführungsform wird die Mikrofaserbahn eine Dicke im Bereich von 0,05 mm bis 0,20 mm, bevorzugt 0,10 mm bis 0,15 mm, aufweisen.

Die Mikrofaserbahn ist mit Fluorpolymer imprägniert. Das Fluorpolymer kann ein teil- oder perfluoriertes Polymer sein. Es sind sowohl Homo- als auch Copolymere geeignet. Fluoralkylacrylathomopolymere und Fluoralkylacrylatcopolymere sind besonders geeignet.

Bevorzugte Fluorpolymere weisen perfluoralkylhaltige Seitengruppen auf. Diese Seitengruppen können beispielsweise durch Polymerisieren von perfluoralkylhaltigen Monomeren, die den folgenden Aufbau aufweisen, in das Fluorpolymer eingebracht werden:
Perfluoralkyleinheit - optionaler Spacer - polymerisierbare Gruppe

Die Perfluoralkyleinheit weist bevorzugt 4 bis 12 Kohlenstoffatomen auf. Der optionale Spacer ist nicht besonders beschränkt, mit der Maßgabe, dass er keine Perfluoralkyleinheit ist. Er weist bevorzugt 2 bis 10 Atome, stärker bevorzugt 2 bis 8 Atome, in der Kette auf. In dem Spacer können sowohl Kohlenstoffatome wie auch Heteroatome wie N, O und S vorhanden sein. Die polymerisierbare Gruppe ist nicht besonders beschränkt und kann jede polymerisierbare Gruppe sein, die zur Bildung eines Polymers geeignet ist. Beispiele für polymerisierbare Gruppen umfassen ethylenisch ungesättigte Gruppen.

Beispiele für perfluoralkylhaltige Monomere sind perfluoralkylhaltige Acrylate der Formel

H₂C=CR-C(O)-C)-(CH₂)ₙ-CₘF₂ₘ₊₁

wobei
R H oder CH₃ bedeutet;
n 0 bis 8, bevorzugt 0 bis 6, beträgt; und
m 4 bis 12 beträgt.

Die Fluorpolymere können weitere Seitengruppen aufweisen, wobei insbesondere alkylhaltige Seitengruppen und/oder funktionelle Seitengruppen geeignet sind. In einer Ausführungsform kann das Fluorpolymer alkylhaltige Seitengruppen aufweisen.

Diese Seitengruppen können beispielsweise durch Polymerisieren von alkylhaltigen Monomeren, die den folgenden Aufbau aufweisen, in das Fluorpolymer eingebracht werden:
Alkyleinheit - optionaler Spacer - polymeriserbare Gruppe

Die Alkyleinheit weist bevorzugt 1 bis 12 Kohlenstoffatomen auf. Der optionale Spacer ist nicht besonders beschränkt, mit der Maßgabe, dass er keine Alkyleinheit ist. Er weist bevorzugt 0 bis 20 Atome, stärker bevorzugt 0 bis 10 Atome, in der Kette auf. In dem Spacer können sowohl Kohlenstoffatome wie auch Heteroatome wie N, O und S vorhanden sein. Die polymerisierbare Gruppe ist nicht besonders beschränkt und kann jede polymerisierbare Gruppe sein, die zur Bildung eines Polymers geeignet ist. Beispiele für polymerisierbare Gruppen umfassen ethylenisch ungesättigte Gruppen.

Beispiele für alkylhaltige Monomere sind alkylhaltige Acrylate der Formel
H₂C=CR-C(O)-O-CₚH₂ₚ₊₁
wobei
R H oder CH₃ bedeutet; und
p 1 bis 12 beträgt.

In einer Ausführungsform kann das Fluorpolymer funktionelle Seitengruppen aufweisen.

Diese Seitengruppen können beispielsweise durch Polymerisieren von funktionellen Monomeren, die den folgenden Aufbau aufweisen, in das Fluorpolymer eingebracht werden:
funktionelle Einheit - optionaler Spacer - polymerisierbare Gruppe

Die funktionelle Einheit ist nicht besonders beschränkt und kann jede funktionelle Gruppe enthalten. Beispiele für funktionelle Gruppen sind OH, SH, NH₂, N-Methylolsulfonamide usw. Die funktionelle Einheit weist bevorzugt 0 bis 20 Kohlenstoffatomen, bevorzugt 0 bis 12 Kohlenstoffatomen, auf. Der optionale Spacer ist nicht besonders beschränkt, mit der Maßgabe, dass er keine Alkyleinheit ist. Er weist bevorzugt 0 bis 20 Atome, stärker bevorzugt 0 bis 10 Atome, in der Kette auf. In dem Spacer können sowohl Kohlenstoffatome wie auch Heteroatome wie N, O und S vorhanden sein. Die polymerisierbare Gruppe ist nicht besonders beschränkt und kann jede polymerisierbare Gruppe sein, die zur Bildung eines Polymers geeignet ist. Beispiele für polymerisierbare Gruppen umfassen ethylenisch ungesättigte Gruppen.

Beispiele für funktionelle Monomere sind Acrylate der Formel
H₂C=CR-C(O)-O-CₚH₂ₚX
wobei
R H oder CH₃ bedeutet;
p 1 bis 12 beträgt; und
X eine funktionelle Gruppe ausgewählt aus OH, SH, NH₂, und N-Methylolsulfonamide bedeutet.

Beispiele von kommerziell erhältlichen Fluorpolymeren umfassen Evoral^{®}, Oleophobol, Scotchguard, Tubiguard, Repellan, Ruco-Guard, Unidyne, Quecophob und Nuva, sind aber nicht darauf beschränkt.

Die imprägnierte Mikrofaserbahn enthält bevorzugt 0,2 g bis 5 g, stärker bevorzugt 0,2 g bis 1,2 g, Fluorpolymer bezogen auf 100 g Mikrofaserbahn, die als Ausgangsmaterial verwendet wird. Wenn eine entsprechende Menge an Fluorpolymer eingesetzt wird, weist die beschichtete Mikrofaserbahn langfristig eine gute Wasser- und Ölabweisung, Haftung zum Substrat und guten Griff auf.

Die Imprägnierungszusammensetzung kann des Weiteren, falls erforderlich, Hilfsstoffe, wie Silikone, Wachse und Salze (beispielsweise Zirkoniumsalze), enthalten.

Auf einer Seite der Mikrofaserbahn ist eine Schicht, die Polyurethan umfasst, aufgebracht. Durch die Schicht, die Polyurethan umfasst, ist die beschichtete Mikrofaserbahn leicht zu Reinigen. Des Weiteren gewährleistet diese Schicht Dichtheit gegen Wasser und Penetration durch Mikroorganismen, wie Bakterien. Die Schicht, die Polyurethan umfasst, ist bevorzugt in Form einer kontinuierlichen Schicht auf einer Oberfläche der Mikrofaserbahn aufgebracht. Die Schicht sollte eine einheitliche Dicke aufweisen. Die Dicke der Schicht liegt bevorzugt im Bereich von 3 g/m² bis 50 g/m², stärker bevorzugt im Bereich von 8 g/m² bis 20 g/m².

Als Polyurethane kommen alle Polyurethanhomo- und -copolymere in Frage. Unter anderem kommen Polyurethanblockcopolymere wie Polyester-Polyurethane und Polyetherpolyol-Polyurethane in Frage. Die Polyester und Poletherpolyole haben üblicherweise ein Molelulargewicht von 4000 bis 6000. Ein Beispiel eines kommerziell erhältlichen Produktes ist Impranil^{®}.

Die Schicht, die Polyurethan umfasst, kann neben Polyurethan auch weitere Bestandteile enthalten. Ein möglicher Bestandteil ist ein Fluorharz. Das Fluorharz kann mit dem Fluorpolymer identisch sein oder von diesem verschieden sein. Das Fluorharz ist bevorzugt mit dem Fluorpolymer identisch, so dass die vorstehenden Ausführungen zum Fluorpolymer gelten.

Das Fluorharz ist bevorzugt in einer Menge von 0 bis 10 Gewichtsteilen, stärker bevorzugt 0,5 Gewichtsteilen bis 3 Gewichtsteilen, bezogen auf 100 Gewichtsteile Polyurethan, in der Schicht enthalten.

Die Schicht, die Polyurethan umfasst, kann weitere Hilfsstoffe umfassen. Ein optionaler Hilfsstoff ist Siliciumdioxid. Die Sterilisierbarkeit mit Gasen wie Ethylenoxid wird durch den Zusatz von Siliciumdioxid verbessert. Siliciumdioxid wird bevorzugt in Form von Kieselsäure in der Schicht eingesetzt. Die Größe der Siliciumdioxidteilchen liegt üblicherweise im Bereich von 0,2 µm bis 10 µm, bevorzugt 0,2 µm bis 5 µm. Siliciumdioxid ist bevorzugt in einer Menge von 0 bis 10 Gewichtsteilen, stärker bevorzugt von 1 Gewichtsteil bis 5 Gewichtsteilen, bezogen auf 100 Gewichtsteile Polyurethan, in der Schicht enthalten.

Die Schicht, die Polyurethan umfasst, kann außerdem Titandioxid umfassen. Titandioxid dient als Mattierungsmittel. Die Größe der Titandioxidteilchen liegt üblicherweise im Bereich von 0,2 µm bis 10 µm, bevorzugt von 0,2 µm bis 5 µm. Titandioxid ist bevorzugt in einer Menge von 0 bis 5 Gewichtsteilen, stärker bevorzugt 0,2 Gewichtsteilen bis 2 Gewichtsteilen, bezogen auf 100 Gewichtsteile Polyurethan, in der Schicht enthalten.

Des Weiteren kann die Schicht, die Polyurethan umfasst, weitere Additive wie Entlüfter, Fungizide, Additive zur Erhöhung der Kratzfestigkeit, Hydrophobierungsmittel, Verdicker, Rheologiehilfsmittel, Verlaufshilfsmittel, usw. enthalten. Diese Additive sind entweder Additive für die Herstellung der Schicht oder verbessern die Eigenschaften der fertigen Schicht. Der Fachmann kann sie auf Grund seines Fachwissens geeignet wählen. Die Additive sind bevorzugt in einer Menge von 0 bis 20 Gewichtsteile, stärker bevorzugt 0,5 Gewichtsteile bis 10 Gewichtsteile, bezogen auf 100 Gewichtsteile Polyurethan, in der Schicht enthalten.

### Verfahren zur Herstellung der beschichteten Mikrofaserbahn

Die beschichtete Mikrofaserbahn kann nach verschiedenen Verfahren hergestellt werden. Ein bevorzugtes Verfahren wird im Folgenden beschrieben.

### (a) Bereitstellen einer Mikrofaserbahn

Zunächst wird eine Mikrofaserbahn bereitgestellt. Die Mikrofaserbahn, die als Ausgangsmaterial verwendet wird, ist vorstehend eingehend beschrieben worden.

Die Mikrofaserbahn kann als solches in dem Verfahren eingesetzt werden. Sie kann jedoch, falls gewünscht, einer Vorbehandlung beispielsweise zur Erhöhung der Hydrophilie unterzogen werden. Die Vorbehandlung beispielsweise zur Erhöhung der Hydrophilie kann nach auf dem Fachgebiet bekannten Verfahren durchgeführt werden. Als Mittel zur Erhöhung der Hydrophilie können nichtionische Tenside, Fettsäurekondensate, Silicone und Gemische davon verwendet werden.

Die Mittel zur Erhöhung der Hydrophilie werden auf die Mikrofaserbahn aufgebracht. Das Aufbringungsverfahren ist nicht besonders beschränkt. In einer Ausführungsform wird die Mikrofaserbahn (beispielsweise durch Sprühen, Eintauchen, usw.) mit einer Lösung oder Dispersion der Mittel zur Erhöhung der Hydrophilie in Kontakt gebracht.

Nach dem Aufbringen der Mittel zur Erhöhung der Hydrophilie wird die erhaltene Mikrofaserbahn bevorzugt getrocknet. Die genauen Trocknungsbedingungen hängen von dem verwendeten Mittel zur Erhöhung der Hydrophilie ab. Üblicherweise wird eine Trocknungstemperatur von 40 °C bis 80 °C, bevorzugt von 50 °C bis 60 °C, gewählt werden. Die Trocknungsdauer liegt üblicherweise bei 30 s bis 240 s, bevorzugt bei 60 s bis 120 s.

Es ist wünschenswert, wenn die Mikrofaserbahn vor dem Imprägnierschritt eine Flottenaufnahme für das Fluorpolymer von 65 Gew.-% bis 85 Gew.-%, stärker bevorzugt von 65 Gew.-% bis 70 Gew.-%, bezogen auf das Trockengewicht der ggf. vorbehandelten Mikrofaserbahn aufweist.

### (b) Imprägnieren der Mikrofaserbahn mit einer Imprägnierungszusammensetzung, die Fluorpolymer umfasst

Die Mikrofaserbahn wird mit einer Imprägnierungszusammensetzung, die Fluorpolymer umfasst, imprägniert. Geeignete Fluorpolymere sind vorstehend beschrieben.

Die Mikrofaserbahn wird nach bekannten Verfahren imprägniert. Diese Verfahren umfassen Sprühen, Eintauchen, Ausziehverfahren, Pflatschen, und Schaumimprägnierung. Eine Tauchimprägnierung ist bevorzugt, da dies eine vollständige Imprägnierung der Mikrofaserbahn ermöglicht.

Bei der Imprägnierung der Mikrofaserbahn wird das Fluorpolymer üblicherweise in Form einer Lösung oder Dispersion eingesetzt. Die Konzentration der Lösung oder Dispersion ist nicht besonders beschränkt und liegt bevorzugt im Bereich von 5 g/l bis 70 g/l, stärker bevorzugt im Bereich von 5 g/l bis 50 g/l.

### (c) Trocknen der imprägnierten Mikrofaserbahn

Nach der Imprägnierung wird die imprägnierte Mikrofaserbahn getrocknet.

Die vorliegenden Erfinder haben gefunden, dass die Eigenschaften von Imprägnierungen mit Fluorpolymeren durch eine geeignete Abfolge von Trocknung und thermischer Behandlung beeinflusst werden können. Ohne an eine bestimmte Theorie gebunden sein zu wollen, glauben sie, dass die Moleküle des Fluorpolymers sich zunächst statistisch auf einem Substrat (wie die vorliegende Mikrofaserbahn) ablagern, wenn das Lösungsmittel entfernt wird. Durch die statistische (d.h. ungeordnete) Anordnung sind die hydrophoben Fluoratome zunächst ebenfalls statistisch verteilt. Wenn das Fluorpolymer einer höheren Temperatur ausgesetzt wird, kommt es zu einer Umorientierung der Moleküle des Fluorpolymers, wobei die hydrophoben Fluoratome sich bevorzugt auf der Oberfläche der Schicht anordnen.

Man kann mit Hilfe der Saugfähigkeit bestimmen, ob eine bestimmte Temperatur für ein bestimmtes Fluorpolymer als Trocknungstemperatur (Schritt (c)) oder als Temperatur für die thermische Behandlung (Schritt (e)) anzusehen ist.

Ein Testgewebe aus Baumwolle EMPA 210, Leinwandbindung, gebleicht, ohne optische Aufheller (Bezugsquelle EMPA Testmaterialien AG, St. Gallen, Schweiz) wird mittels Foulardierung mit 0,5 g Fluorpolymer pro 100 g Baumwollgewebe imprägniert und bei Raumtemperatur getrocknet. Das Gewebe wird anschließend in gleichgroße Stücke geschnitten. Die Stücke werden anschließend bei unterschiedlichen Temperaturen 120 s erwärmt (bspw. 40 °C, 50 °C, ....., 140 °C, 150 °C), wobei die Temperaturdifferenz zwischen den einzelnen Schritten 10 °C beträgt. Die genaue Minimal- und Maximaltemperatur hängt vom Fluorpolymer ab und kann anhand des gemessenen Kurvenverlaufs betimmt werden. Es wird das Gewicht des jeweiligen Gewebestücks, das bei der Temperatur Tᵢ erwärmt wurde mtrocken(Tᵢ), gemessen.

Nach dem Abkühlen werden die Gewebestücke mit einer wässrigen Flotte bei 2 bar Druck und 1,5 m/min Walzengeschwindigkeit foulardiert. Es wird das Gewicht des jeweiligen Gewebestücks, das bei der Temperatur Tᵢ erwärmt wurde mₙₐₛₛ(Tᵢ), gemessen.

Die Flottenaufnahme für das Gewebestück, das bei der Temperatur Tᵢ erwärmt wurde, wird anhand der folgenden Formel berechnet: $Flottenaufnahme \left({T}_{i}\right) ⁢ \left[%\right] = \frac{{m}_{nass} \left({T}_{i}\right) - {m}_{trocken} \left({T}_{i}\right)}{{m}_{trocken} \left({T}_{i}\right)} \times 100$

Bei niedrigen Temperaturen Tᵢ ist die Flottenaufnahme relativ konstant. Sie sinkt bei einer bestimmten Temperatur Tᵢ jedoch plötzlich auf deutlich niedrigere Werte ab. Nach dem Anstieg werden dann trotz steigender Temperatur Tᵢ wieder relativ konstante Werte für die Flottenaufnahme ermittelt. Beim Schritt (c) sollte die Trocknungstemperatur so gewählt werden, dass man im Bereich liegt, bei dem die relativ konstante hohe Flottenaufnahme erhalten wird. Beim Schritt (e) sollte die Temperatur der thermischen Behandlung so gewählt werden, dass man im Bereich liegt, bei dem die relativ konstante niedrige Flottenaufnahme erhalten wird. Der Übergangsbereich zwischen beiden Zonen ist weniger geeignet. In der Regel wird die Flottenaufnahme, wenn man sich im Bereich der Trocknung befindet, mindestens 20 % betragen. In der Regel wird die Flottenaufnahme, wenn man sich im Bereich der thermischen Behanldung befindet, höchstens 10 % betragen. Diese Zahlen sind jedoch nur Anhaltspunkte und können je nach Fluorpolymer variieren.

Die vorliegende Erfindung macht von dieser Erkenntnis Gebrauch. In Schritt (c) wird die imprägnierte Mikrofaserbahn getrocknet. Dabei lagern sich die Moleküle des Fluorpolymers statistisch auf der Mikrofaserbahn ab. Die Trocknungsbedingungen werden dabei so gewählt, dass es nicht zu einer Umorientierung der Moleküle des Fluorpolymers kommt.

Die genauen Trocknungsbedingungen hängen von dem verwendeten Fluorpolymer ab. Üblicherweise wird eine Trocknungstemperatur von 40 °C bis 110 °C, bevorzugt von 50 °C bis 80 °C, gewählt. Die Trocknungsdauer liegt üblicherweise bei 10 s bis 240 s, bevorzugt bei 30 s bis 120 s.

Durch die Imprägnierung mit dem Fluorpolymer wird die Saugfähigkeit der Mikrofaserbahn eingestellt. Dadurch dass das Fluorpolymer lediglich getrocknet wird, ist es einfacher zu gewährleisten, dass die Polyurethanbeschichtungszusammensetzung nicht die gesamte Mikrofaserbahn durchdringt. Wenn das Fluorpolymer bereits vor dem Aufbringen der Polyurethanbeschichtungszusammensetzung thermisch behandelt werden würde, so dass die Moleküle des Fluorpolymers sich orientieren würden, würde die abweisende Oberfläche eine nachträgliche Beschichtung mit der Beschichtungszusammensetzung erschweren.

Es ist wünschenswert, wenn die Mikrofaserbahn nach dem Trocknungsschritt eine Flottenaufnahme für die Beschichtungszusammensetzung von 30 Gew.-% bis 60 Gew.-%, stärker bevorzugt von 30 Gew.-% bis 50 Gew.-%, bezogen auf Trockengewicht der imprägnierten Mikrofaserbahn aufweist.

### (d) Aufbringen einer Beschichtungszusammensetzung, die Polyurethan umfasst, auf nur einer Seite der getrockneten, imprägnierten Mikrofaserbahn

Nach dem Trocknungsschritt wird die Beschichtungszusammensetzung, die Polyurethan umfasst, auf nur einer Seite der getrockneten, imprägnierten Mikrofaserbahn aufgebracht. Die Bestandteile der Schicht, die Polyurethan umfasst, sind vorstehend ausführlich beschrieben worden.

Die Beschichtungszusammensetzung wird bevorzugt in Form einer Lösung oder Dispersion der gewünschten Bestandteile eingesetzt. Die Konzentration des Polyurethans in der Lösung oder Dispersion ist bevorzugt im Bereich von 50 Gew.-% bis 80 Gew.-%, stärker bevorzugt von 60 Gew.-% bis 80 Gew.-%. Durch die Wahl einer viskosen Beschichtungszusammensetzung ist es einfacher sicherzustellen, dass die Schicht, die Polyurethan umfasst, nur auf einer Seite der fertigen Mikrofaserbahn vorhanden ist.

Die Beschichtungszusammensetzung wird nach bekannten Verfahren auf die getrocknete, imprägnierte Mikrofaserbahn aufgebracht. Zu diesen Verfahren gehören Walzenbeschichten, Rakeln, Streichbeschichten, Schaumbeschichten, Transferbeschichten, und Filmziehen, bevorzugt wird Rakeln verwendet.

Die Beschichtungszusammensetzung wird so aufgebracht, dass die Schicht, die Polyurethan umfasst, nur auf einer Seite der fertigen Mikrofaserbahn vorhanden ist. Figur 1 zeigt eine schematische Darstellung des Querschnitts einer fertigen beschichteten Mikrofaserbahn, wobei die Mikrofaserschicht der Einfachheit halber als Monoschicht dargestellt ist.

In der gezeigten Ausführungsform umfasst die Mikrofaserbahn (1) Mikrofasern (2) und elektrisch leitende Fasern (3), wobei in dieser Ausführungsform der Durchmesser der elektrisch leitenden Fasern (3) größer als der Durchmesser der Mikrofasern (2) ist. Die Fluorpolymerimprägnierung ist in dieser Abbildung nicht gezeigt. Die Schicht (4), die Polyurethan umfasst, ist nur auf einer Seite der fertigen Mikrofaserbahn vorhanden.

Es ist selbstverständlich, dass die Beschichtungszusammensetzung beim Aufbringen auf die getrocknete, imprägnierte Mikrofaserbahn zu einem gewissen Grad in die Mikrofaserbahn eindringt. Im Rahmen der Erfindung darf die Schicht, die Polyurethan umfasst, jedoch nicht die Mikrofasern auf der Seite der Mikrofaserbahn, die der Seite, von der sie aufgebracht wurde, gegenüberliegt, abdecken. Der Durchdringungsgrad beträgt bevorzugt höchstens 60 %, stärker bevorzugt höchstens 40 %. Der Durchdringungsgrad beträgt bevorzugt mindestens 20 %, stärker bevorzugt mindestens 30 %. Im Rahmen der Erfindung wird der Durchdringungsgrad wie folgt definiert: $Durchdringungsgrad = \frac{{d}_{1}}{{d}_{2}} \times 100$
- d₁: Dicke des Teils der Mikrofaserschicht, der mit der Schicht, die Polyurethan umfasst, in Kontakt ist
- d₂: Dicke der gesamten Mikrofaserschicht

Die Dicken kann man durch optische Verfahren wie beispielsweise Mikroskopie messen. Ein Beispiel für ein mögliches Meßverfahren ist die Untersuchung eines Querschnitts mittels Rasterelektronenmikroskopie.

Der Durchdringungsgrad ist in Figur 1 bildlich durch die rechte geschweifte Klammer und die Angabe "x %" angedeutet. In Figur 1 beträgt sie ca. 50 %, da die Mikrofasern (weiße Kugeln) zu ca. 50 % in die Schicht, die Polyurethan umfasst, eingebettet sind.

Die Beschichtungszusammensetzung kann nach dem Aufbringen in Schritt (d) getrocknet werden. Alternativ kann auf die Trocknung verzichtet werden und die Beschichtungszusammensetzung im Rahmen der thermischen Behandlung in Schritt (e) getrocknet werden.

Falls ein getrennter Trocknungsschritt durchgeführt wird, werden die Bedingungen in Abhängigkeit von der gewählten Beschichtungszusammensetzung gewählt. Sie sollten jedoch so gewählt werden, dass es nicht zu einer Umorientierung der Moleküle des Fluorpolymers kommt.

Üblicherweise wird eine Trocknungstemperatur von 40 °C bis 110 °C, bevorzugt von 80 °C bis 100 °C, gewählt werden. Die Trocknungsdauer liegt üblicherweise bei 10 s bis 240 s, bevorzugt bei 10 s bis 120 s.

### (e) Thermisches Behandeln der in Schritt (d) erhaltenen beschichteten Mikrofaserbahn

In Schritt (e) wird die (gegebenenfalls getrocknete) beschichtete Mikrofaserbahn, die in Schritt (d) erhalten wird, thermisch behandelt. Bei diesem Schritt werden die Bedingungen so gewählt, dass es zu einer Umorientierung der Moleküle des Fluorpolymers kommt.

Bei der thermischen Behandlung wird üblicherweise eine Temperatur von 120 °C bis 190 °C, bevorzugt von 140 °C bis 180 °C, gewählt. Es ist selbstverständlich möglich die thermische Behandlung in mehreren Stufen mit unterschiedlicher Temperatur durchzuführen. Die Dauer der thermischen Behandlung liegt üblicherweise bei 10 s bis 240 s, bevorzugt bei 30 s bis 120 s.

### Strahlenschutzvorrichtung

Die beschichtete Mikrofaserbahn kann als Abdeckung eines Strahlenschutzmaterials in einer Strahlenschutzvorrichtung verwendet werden, wobei die beschichtete Mikrofaserbahn auf mindestens einer Seite des Strahlenschutzmaterials aufgebracht ist und wobei die mit Polyurethan beschichtete Seite dem Strahlenschutzmaterial benachbart ist.

Figur 2 zeigt eine schematische Darstellung eines Querschnitts der erfindungsgemäßen Strahlenschutzvorrichtung (6). In der gezeigten Ausführungsform umfasst die Mikrofaserbahn (1) Mikrofasern (2) und elektrisch leitende Fasern (3), wobei in dieser Ausführungsform der Durchmesser der elektrisch leitenden Fasern (3) größer als der Durchmesser der Mikrofasern (2) ist. Die Fluorpolymerimprägnierung ist in dieser Abbildung nicht gezeigt. Die Schicht (4), die Polyurethan umfasst, ist nur auf einer Seite der fertigen Mikrofaserbahn (1) vorhanden.

Die Mikrofaserbahn (1) ist in der gezeigten Ausführungsform auf beide Seiten des Strahlenschutzmaterials (5) aufgebracht, wobei die Schicht (4), die Polyurethan umfasst, jeweils dem Strahlenschutzmaterial (5) benachbart ist.

Als Strahlenschutzvorrichtungen können alle Vorrichtungen genannt werden, die Personen oder Gegenstände vor schädlicher Strahlung, insbesondere Röntgenstrahlung, UV-Strahlung, Infrarot-Strahlung, und radioaktiver Strahlung, besonders bevorzugt Röntgenstrahlung, schützen. Beispiele umfassen Schürzen, Handschuhe, Schirme, Vorhänge, Mäntel, Abdecktücher, Abdeckmaterialien, Augenschutzprodukte und Überzieher, sind aber nicht darauf beschränkt. Durch ihre Flexibilität und ihren angenehmen haptischen Eigenschaften eignet sich die beschichtete Mikrofaserbahn besonders für flexible Strahlenschutzvorrichtungen und/oder Strahlenschutzvorrichtungen, die von Personen getragen werden.

Im Rahmen der Erfindung können alle Arten von Strahlenschutzmaterial verwendet werden. Die Art des Strahlenschutzmaterials wird von der abzuschirmenden Strahlung abhängen und ist nicht besonders beschränkt. Beispielhaft kann Strahlenschutzmaterial auf der Basis von Blei oder Bleioxid erwähnt werden. Bleifreies Strahlenschutzmaterial kann ebenfalls verwendet werden. Bleifreies Strahlenschutzmaterial ist beispielsweise in DE 10 2004 001 328 A, WO 2005/024846 A, WO 2005/023116 A, DE 10 2006 028 958 A, WO 2004/017332 A und DE 10 2005 034 384 offenbart. Kombinationen von Strahlenschutzmaterial sind auch möglich. Das Strahlenschutzmaterial kann eine oder mehrere Lagen umfassen.

Bei der Herstellung einer Strahlenschutzvorrichtung wird die beschichtete Mikrofaserbahn auf mindestens einer Seite des Strahlenschutzmaterials aufgebracht. Üblicherweise wird das Strahlenschutzmaterial von der beschichteten Mikrofaserbahn umhüllt. Die Mikrofaserbahn und das Strahlenschutzmaterial können auf bekannte Weise, beispielsweise durch Nähen, Kleben, Tapen, Kaschieren oder Laminieren, miteinander verbunden werden. Wenn die Mikrofaserbahn und das Strahlenschutzmaterial, beispielsweise durch Kaschieren oder Laminieren, zu einem Verbundmaterial verarbeitet werden, können sie auch anschließend durch konfektionstechnische Verfahren, wie Schneiden, Stanzen, Wasserstrahlschneiden, Formen oder Laserstrahlschneiden zu den Endprodukten verarbeitet werden.

Die Mikrofaserbahn schützt das Strahlenschutzmaterial. Insbesondere wird das Strahlenschutzmaterial geschützt vor:
- mechanischer Einwirkung;
- Penetration durch Keimer (wie Bakterien-, Viren- und Pilzen);
- chemischer Einwirkung beispielsweise durch Reinigungs- und Desinfektionsmittel;
- Lichteinwirkung; und/oder
- Eindringen von Körperflüssigkeiten, wie Blut, Urin oder Schweiß.

Die beschichtete Mikrofaserbahn verleiht durch ihren textilen Charakter zudem den Strahlenschutzvorrichtungen ein angenehmes Oberflächengefühl, was vor allem Kleidungsstücken ein angenehmes Tragegefühl verleiht.

Im Gegensatz zu konventionellen Strahlenschutzvorrichtungen, bei denen eine mit Polyurethan beschichtete Seite dem Strahlenschutzmaterial abgewandt ist, wird die beschichtete Mikrofaserbahn so angeordnet, dass die mit Polyurethan beschichtete Seite dem Strahlenschutzmaterial benachbart ist. Bei der konventionellen Anordnung ist die mit Polyurethan beschichtete Seite folglich nach außen gewandt und somit starken physischen Belastungen ausgesetzt. Dadurch kommt es zu verstärktem Verschließ und Abrieb. Durch die erfindungsgemäße Anordnung, bei der die mit Polyurethan beschichtete Seite nach innen gewandt ist, ist die physische Belastung deutlich geringer. Überraschenderweise weist die beschichtete Mikrofaserbahn bei der erfindungsgemäßen Anordnung eine hohe Schnitt- und Reißfestigkeit auf, so dass ihre Gebrauchseigenschaften denen von konventionellen Materialien deutlich überlegen sind.

Die Erfindung wird anhand des folgenden Beispiels erläutert. Die Erfindung ist jedoch nicht auf diese Ausführungsform beschränkt.

### BEISPIEL

Die Mikrofaserbahn wurde aus Polyester-Mikrofasern mit einer Faserstärke von 1 dtex und kohlenstoffhaltigen Fasern (Belltron B31, erhältlich von Kanebo Gohsen Ltd., Japan) hergestellt. Die Fasern wurden zu einer Leinwand mit ca. 70 Kettfäden/cm und ca. 37 Schussfäden/cm mit einem Flächengewicht von 100 g/m² verarbeitet. Die kohlenstoffhaltigen elektrisch leitenden Fasern wurden in Form eines Gitters mit den Maßen 5 x 5 mm eingearbeitet.

Die Mikrofaserbahn hatte eine Luftdurchlässigkeit von ca. 15 l/min pro dm² und einen elektrostatischen Oberflächenwiderstand von ca. 1 x 10⁸ Ohm (nach DIN 100015-1 bei 25 % rel. Luftfeuchte und 23 °C). Die Reißfestigkeiten betrugen ca. 850 N in Kette und ca. 650 N im Schuss.

Für das Beispiel wurde die Mikrofaserbahn über einen Spannrahmen geführt.

20 g/l Silastol WK (erhältlich von der Fa. Schill + Seilacher, DE) wurden zunächst durch Foulardapplikation auf die Mikrofaserbahn aufgebracht, um die Hydrophilie anzupassen. Nach der Foulardapplikation wurde die Mikrofaserbahn bei 80 °C getrocknet.

Anschließend wurde die Mikrofaserbahn durch Foulardierung mit 10 g/l Evoral O 35 (Fluorpolymer; erhältlich von der Fa. Schill + Seilacher, DE) imprägniert. Die Mikrofaserbahn wurde 90 s bei 60 °C getrocknet. Es kam nicht zu einer Orientierung der Moleküle des Fluorpolymers. Die aufgebrachte Menge an Evoral betrug ca. 0,7 g/100 g Mikrofaserbahn.

Nach der Trocknung wurde eine polyurethanhaltige Beschichtung auf die Mikrofaserbahn aufgerakelt. Die Beschichtungszusammensetzung wies die folgende Zusammensetzung auf:

| | |
|---|---|
| 50 Teile | Impranil DLP-R, Bayer (Polymerdispersion) |
| 0,2 Teile | Agitan 218, Münzing Chemie (Entlüfter) |
| 0,4 Teile | Afrotin FG, Schill + Seilacher (Fungizid) |
| 0,4 Teile | Byk 333, Byk Chemie (Additiv zur Erhöhung der Kratzbeständigkeit) |
| 0,8 Teile | Tegophobe 1650, Degussa (Hydophobierungsmittel) |
| 1,2 Teile | kolloidale Kieselsäure |
| 41,7 Teile | Wasser |
| 0,3 Teile | Rheolate 255, Elementis (Verdicker) |
| 4,2 Teile | Evoral, Schill+Seilacher (Fluorpolymer) |
| 0,8 Teile | Hombitec RM 400, Sachtleben Chemie (Mattierungsmittel) |

Die Anmischung erfolgte unter Zugabe in der obengenannten Reihenfolge mit Hilfe eines Dissolvers. Die Rührzeit betrug 35 Minuten. Die hergestellte Paste wurde mittels einer Luftrakel flächig als geschlossener Film auf die Mikrofaserbahn aufgebracht.

Die beschichtete Mikrofaserbahn wurde in einem Spannrahmen in fünf Feldern mit je 3 m Länge und einer Gesamtzeit von 2 min stufenweise getrocknet.

| | |
|---|---|
| Trocknung Feld 1: | 80 °C |
| Trocknung Feld 2: | 120 °C |
| Trocknung Felder 3 bis 5: | 160 °C |

Die erhaltene Mikrofaserbahn wurde nach DIN EN 13795-2 untersucht, um ihre Eignung als Abdeckung von Röntgenschutzmaterial im OP Bereich zu klären. (KbE = Koloniebildende Einheiten).

### Barriereeigenschaften:

| | |
|---|---|
| Bakterienpenetration trocken: | log₁₀KbE: 0 |
| Flüssigkeitsdurchtritt: | > 200 cm |

### Reinheit:

| | |
|---|---|
| mikrobiologisch: | log₁₀(KbE/dm²): < 0,3 |
| Partikuläres Material: | Index Partikuläres Material < 3,3 |
| Partikelfreisetzung: | log₁₀-Partikel (2 - 25 µm) < 3,7 |

### Festigkeit:

| | |
|---|---|
| Berstfestigkeit trocken: | > 750 kPa |
| Berstfestigkeit nass: | > 750 kPa |
| Reißfestigkeit: trocken: | > 750 N/5 cm |
| Reißfestigkeit: nass: | > 680 N/5 cm |

Die Messwerte zeigen, dass das Material hervorragend als Textil im OP-Bereich eingesetzt werden kann.

Das in Beispiel 1 von WO 2005/024846 hergestellte bleifreie Strahlenschutzmaterial wurde in Form einer Strahlenschutzschürze geschnitten. Die vorstehend hergestellte beschichtete Mikrofaserbahn wurde entsprechend zugeschnitten und beidseitig auf das Strahlenschutzmaterial gelegt, wobei die mit Polyurethan beschichtete Seite dem Strahlenschutzmaterial zugewandt war. Die Mikrofaserbahnen und das Strahlenschutzmaterial wurden miteinander vernäht, so dass eine Strahlenschutzschürze erhalten wurde. Die Strahlenschutzschürze vermittelte durch die Verwendung der beschriebenen Mikrofaserbahn ein angenehmes Tragegefühl. Hautreizungen wurden vermieden. Außerdem dient die beschriebene Mikrofaserbahn als Schutzbarriere für das sensible Strahlenschutz-Inlay. Die Strahlenschutzschürze wies eine hervorragende Dichtheit gegen Blut, Urin und Mikroorganismen auf. Sie konnte außerdem ohne Beschädigung durch Ethylenoxid sterilisiert werden. Folglich ist die Strahlenschutzschürze sehr gut für den Einsatz im medizinischen Bereich geeignet.

## Patentansprüche

1. Verwendung einer beschichteten Mikrofaserbahn, umfassend:
(i) eine Mikrofaserbahn, die mit einem Fluorpolymer imprägniert ist; und
(ii) eine Schicht, die Polyurethan umfasst, welches nur auf einer Seite der Mikrofaserbahn vorhanden ist,
oder einer beschichteten Mikrofaserbahn, die gemäß dem Verfahren erhältlich ist, welches die folgenden Schritte umfasst:
(a) Bereitstellen einer Mikrofaserbahn;
(b) Imprägnieren der Mikrofaserbahn mit einer Imprägnierungszusammensetzung, die Fluorpolymer umfasst;
(c) Trocknen der imprägnierten Mikrofaserbahn;
(d) Aufbringen einer Beschichtungszusammensetzung, die Polyurethan umfasst, auf nur einer Seite der getrockneten, imprägnierten Mikrofaserbahn; und
(e) thermisches Behandeln der in Schritt (d) erhaltenen beschichteten Mikrofaserbahn,
als Abdeckung eines Strahlenschutzmaterials;
wobei die beschichtete Mikrofaserbahn auf mindestens einer Seite des Strahlenschutzmaterials aufgebracht ist und wobei die mit Polyurethan beschichtete Seite dem Strahlenschutzmaterial benachbart ist.

2. Verwendung gemäß Anspruch 1, wobei das Fluorpolymer in einer Menge von 0,2 g bis 5 g, bezogen auf 100 g der unbeschichteten Mikrofaserbahn, vorhanden ist.

3. Verwendung gemäß Anspruch 1 oder 2, wobei die Dicke der Schicht, die Polyurethan umfasst, 3 g/m² bis 50 g/m² beträgt.

4. Verwendung gemäß einem der Ansprüche 1 bis 3, wobei die Schicht, die Polyurethan umfasst, des Weiteren Fluorharz in einer Menge von 3 Gewichtsteilen bis 30 Gewichtsteilen, bezogen auf 100 Gewichtsteile Polyurethan, umfasst.

5. Verwendung gemäß einem der Ansprüche 1 bis 4, wobei die Schicht, die Polyurethan umfasst, des Weiteren Siliciumdioxid in einer Menge von 1 Gewichtsteil bis 10 Gewichtsteilen, bezogen auf 100 Gewichtsteile Polyurethan, umfasst.

6. Verwendung gemäß einem der Ansprüche 1 bis 5, wobei das Fluorpolymer durch Polymerisation von perfluoralkylhaltigen Acrylaten der Formel
H₂C=CR-C(O)-O-(CH₂)ₙ-CₘF₂ₘ₊₁
wobei
R H oder CH₃ bedeutet;
n 0 bis 8 beträgt; und
m 4 bis 12 beträgt;
erhältlich ist.

7. Verwendung gemäß Anspruch 6, wobei das Fluorpolymer ein Copolymer ist, das durch Copolymerisation von perfluoralkylhaltigen Acrylaten mit
(i) mindestens einem alkylhaltigen Acrylat der Formel
H₂C=CR-C(O)-O-CₚH₂ₚ₊₁
wobei
R H oder CH₃ bedeutet; und
p 1 bis 12 beträgt;
und/oder
(ii) mindestens einem funktionellen Monomer der Formel
H₂C=CR-C(O)-O-CₚH₂ₚX
wobei
R H oder CH₃ bedeutet;
p 1 bis 12 beträgt; und
X eine funktionelle Gruppe ausgewählt aus OH, SH, NH₂, und N-Methylolsulfonamide bedeutet;
erhältlich ist.

8. Verwendung gemäß Anspruch 1, wobei die Trocknung in Schritt (c) bei einer Temperatur im Bereich von 40°C bis 110°C für eine Dauer von 10 s bis 240 s durchgeführt wird.

9. Verwendung gemäß Anspruch 1 oder 8, wobei die thermische Behandlung in Schritt (e) bei einer Temperatur im Bereich von 120°C bis 190°C für eine Dauer von 10 s bis 240 s durchgeführt wird.

10. Verwendung gemäß Anspruch 1, wobei das Trocknen der imprägnierten Mikrofaserbahn in Schritt (c) so durchgeführt wird, dass sich die Moleküle des Fluorpolymers statistisch auf der Mikrofaserbahn ablagern und es nicht zu einer Umorientierung der Moleküle des Fluorpolymers kommt.

11. Verwendung gemäß Anspruch 1 oder 10, wobei die thermische Behandlung in Schritt (e) so durchgeführt wird, dass es zu einer Umorientierung der Moleküle des Fluorpolymers kommt, wobei die hydrophoben Fluoratome sich bevorzugt auf der Oberfläche der Schicht anordnen.

12. Strahlenschutzvorrichtung, umfassend:
(α) ein Strahlenschutzmaterial; und
(β) eine beschichtete Mikrofaserbahn, umfassend:
(i) eine Mikrofaserbahn, die mit einem Fluorpolymer imprägniert ist;
und
(ii) eine Schicht, die Polyurethan umfasst, welches nur auf einer Seite der Mikrofaserbahn vorhanden ist,
oder eine beschichtete Mikrofaserbahn, die gemäß dem Verfahren erhältlich ist, welches die folgenden Schritte umfasst:
(a) Bereitstellen einer Mikrofaserbahn;
(b) Imprägnieren der Mikrofaserbahn mit einer Imprägnierungszusammensetzung, die Fluorpolymer umfasst;
(c) Trocknen der imprägnierten Mikrofaserbahn;
(d) Aufbringen einer Beschichtungszusammensetzung, die Polyurethan umfasst, auf nur einer Seite der getrockneten, imprägnierten Mikrofaserbahn; und
(e) thermisches Behandeln der in Schritt (d) erhaltenen beschichteten Mikrofaserbahn,
wobei die beschichtete Mikrofaserbahn auf mindestens einer Seite des Strahlenschutzmaterials aufgebracht ist und wobei die mit Polyurethan beschichtete Seite dem Strahlenschutzmaterial benachbart ist.

13. Strahlenschutzvorrichtung gemäß Anspruch 12, wobei das Fluorpolymer in einer Menge von 0,2 g bis 5 g, bezogen auf 100 g der unbeschichteten Mikrofaserbahn, vorhanden ist.

14. Strahlenschutzvorrichtung gemäß Anspruch 12 oder 13, wobei die Dicke der Schicht, die Polyurethan umfasst, 3 g/m² bis 50 g/m² beträgt.

15. Strahlenschutzvorrichtung gemäß einem der Ansprüche 12 bis 14, wobei die Schicht, die Polyurethan umfasst, des Weiteren Fluorharz in einer Menge von 3 Gewichtsteilen bis 30 Gewichtsteilen, bezogen auf 100 Gewichtsteile Polyurethan, umfasst.

16. Strahlenschutzvorrichtung gemäß einem der Ansprüche 12 bis 15, wobei die Schicht, die Polyurethan umfasst, des Weiteren Siliciumdioxid in einer Menge von 1 Gewichtsteil bis 10 Gewichtsteilen, bezogen auf 100 Gewichtsteile Polyurethan, umfasst.

17. Strahlenschutzvorrichtung gemäß einem der Ansprüche 12 bis 16, wobei das Fluorpolymer durch Polymerisation von perfluoralkylhaltigen Acrylaten der Formel
H₂C=CR-C(O)-O-(CH₂)ₙCₘF₂ₘ₊₁
wobei
R H oder CH₃ bedeutet;
n 0 bis 8 beträgt; und
m 4 bis 12 beträgt;
erhältlich ist.

18. Strahlenschutzvorrichtung gemäß Anspruch 17, wobei das Fluorpolymer ein Copolymer ist, das durch Copolymerisation von perfluoralkylhaltigen Acrylaten mit
(i) mindestens einem alkylhaltigen Acrylat der Formel
H₂C=CR-C(O)-O-CₚH₂ₚ₊₁
wobei
R H oder CH₃ bedeutet; und
p 1 bis 12 beträgt;
und/oder
(ii) mindestens einem funktionellen Monomer der Formel
H₂C=CR-C(O)-O-CₚH₂ₚX
wobei
R H oder CH₃ bedeutet;
p 1 bis 12 beträgt; und
X eine funktionelle Gruppe ausgewählt aus OH, SH, NH₂, und N-Methylolsulfonamide bedeutet;
erhältlich ist.

19. Strahlenschutzvorrichtung gemäß Anspruch 12, wobei die Trocknung in Schritt (c) bei einer Temperatur im Bereich von 40°C bis 110°C für eine Dauer von 10 s bis 240 s durchgeführt wird.

20. Strahlenschutzvorrichtung gemäß Anspruch 12 oder 19, wobei die thermische Behandlung in Schritt (e) bei einer Temperatur im Bereich von 120°C bis 190°C für eine Dauer von 10 s bis 240 s durchgerührt wird.

21. Strahlenschutzvorrichtung gemäß Anspruch 12, wobei das Trocknen der imprägnierten Mikrofaserbahn in Schritt (c) so durchgeführt wird, dass sich die Moleküle des Fluorpolymers statistisch auf der Mikrofaserbahn ablagern und es nicht zu einer Umorientierung der Moleküle des Fluorpolymers kommt.

22. Strahlenschutzvorrichtung gemäß Anspruch 12 oder 21, wobei die thermische Behandlung in Schritt (e) so durchgeführt wird, dass es zu einer Umorientierung der Moleküle des Fluorpolymers kommt, wobei die hydrophoben Fluoratome sich bevorzugt auf der Oberfläche der Schicht anordnen.

23. Strahlenschutzvorrichtung gemäß einem der Ansprüche 12 bis 22, wobei das Strahlenschutzmaterial zur Abschirmung von Röntgenstrahlung geeignet ist.

24. Strahlenschutzvorrichtung gemäß einem der Ansprüche 12 bis 23, wobei das Strahlenschutzmaterial kein Blei enthält.

25. Strahlenschutzvorrichtung gemäß einem der Ansprüche 12 bis 24, wobei die beschichtete Mikrofaserbahn auf beiden Seiten des Strahlenschutzmaterials aufgebracht ist und wobei jeweils die mit Polyurethan beschichteten Seiten dem Strahlenschutzmaterial benachbart sind.

## Claims

1. Use of a coated microfibrous web comprising:
(i) a microfibrous web impregnated with a fluoropolymer; and
(ii) a layer comprising polyurethane which is present only on one side of the microfibrous web,
or of a coated microfibrous web obtainable according to the process comprising the following steps:
(a) providing a microfibrous web;
(b) impregnating the microfibrous web with an impregnation composition comprising fluoropolymer;
(c) drying the impregnated microfibrous web;
(d) applying a coating composition comprising polyurethane to only one side of the dried, impregnated microfibrous web; and
(e) thermal treatment of the coated microfibrous web obtained in step (d),
as a covering of a radiation protection material;
wherein the coated microfibrous web is provided on at least one side of the radiation protection material and wherein the side coated with polyurethane is adjacent to the radiation protection material.

2. Use according to claim 1, wherein the fluoropolymer is present in an amount of 0.2 g to 5 g, based on 100 g of the uncoated microfibrous web.

3. Use according to claim 1 or 2, wherein the thickness of the layer comprising polyurethane is 3 g/m² to 50 g/m².

4. Use according to any of claims 1 to 3, wherein the layer comprising polyurethane furthermore comprises fluororesin in an amount of 3 parts by weight to 30 parts by weight, based on 100 parts by weight of polyurethane.

5. Use according to any of claims 1 to 4, wherein the layer comprising polyurethane furthermore comprises silicon dioxide in an amount of 1 part by weight to 10 parts by weight, based on 100 parts by weight of polyurethane.

6. Use according to any of claims 1 to 5, wherein the fluoropolymer is obtainable by polymerizing perfluoroalkyl-containing acrylates of the formula
H₂C=CR-C(O)-O-(CH₂)ₙ-CₘF₂ₘ₊₁
wherein
R is H or CH₃;
n is 0 to 8; and
m is 4 to 12.

7. Use according to claim 6, wherein the fluoropolymer is a copolymer obtainable by copolymerizing perfluoroalkyl-containing acrylates with
(i) at least one alkyl-containing acrylate of the formula
H₂C=CR-C(O)-O-CₚH₂ₚ₊₁
wherein
R is H or CH₃; and
p is 1 to 12;
and/or
(ii) at least one functional monomer of the formula
H₂C=CR-C(O)-O-CₚH₂ₚX
wherein
R is H or CH₃;
p is 1 to 12; and
X is a functional group selected from OH, SH, NH₂, and N-methylolsulfonamide.

8. Use according to claim 1, wherein the drying in step (c) is carried out at a temperature in the range of 40 °C to 110 °C for a time period of 10 s to 240 s.

9. Use according to claim 1 or 8, wherein the thermal treatment in step (e) is carried out at a temperature in the range of 120 °C to 190 °C for a time period of 10 s to 240 s.

10. Use according to claim 1, wherein the drying of the impregnated microfibrous web in step (c) is carried out such that the molecules of the fluoropolymer statistically deposit on the microfibrous web and no reorientation of the fluoropolymer molecules takes place.

11. Use according to claim 1 or 10, wherein the thermal treatment in step (e) is carried out such that a reorientation of the fluoropolymer molecules takes place wherein the hydrophobic fluorine atoms preferably arrange themselves on the surface of the layer.

12. Radiation protection device comprising:
(α) a radiation protection material; and
(β) a coated microfibrous web comprising:
(i) a microfibrous web impregnated with a fluoropolymer; and
(ii) a layer comprising polyurethane which is present only on one side of the microfibrous web,
or a coated microfibrous web obtainable according to the process comprising the following steps:
(a) providing a microfibrous web;
(b) impregnating the microfibrous web with an impregnation composition comprising fluoropolymer;
(c) drying the impregnated microfibrous web;
(d) applying a coating composition comprising polyurethane to only one side of the dried, impregnated microfibrous web; and
(e) thermal treatment of the coated microfibrous web obtained in step (d),
wherein the coated microfibrous web is provided on at least one side of the radiation protection material and wherein the side coated with polyurethane is adjacent to the radiation protection material.

13. Radiation protection device according to claim 12, wherein the fluoropolymer is present in an amount of 0.2 g to 5 g, based on 100 g of the uncoated microfibrous web.

14. Radiation protection device according to claim 12 or 13, wherein the thickness of the layer comprising polyurethane is 3 g/m² to 50 g/m².

15. Radiation protection device according to any of claims 12 to 14, wherein the layer comprising polyurethane furthermore comprises fluororesin in an amount of 3 parts by weight to 30 parts by weight, based on 100 parts by weight of polyurethane.

16. Radiation protection device according to any of claims 12 to 15, wherein the layer comprising polyurethane furthermore comprises silicon dioxide in an amount of 1 part by weight to 10 parts by weight, based on 100 parts by weight of polyurethane.

17. Radiation protection device according to any of claims 12 to 16, wherein the fluoropolymer is obtainable by polymerizing perfluoroalkyl-containing acrylates of the formula
H₂C=CR-C(O)-O-(CH₂)ₙ-CₘF₂ₘ₊₁
wherein
R is H or CH₃;
n is 0 to 8; and
m is 4 to 12.

18. Radiation protection device according to claim 17, wherein the fluoropolymer is a copolymer obtainable by copolymerizing perfluoroalkyl-containing acrylates with
(i) at least one alkyl-containing acrylate of the formula
H₂C=CR-C(O)-O-CₚH₂ₚ₊₁
wherein
R is H or CH₃; and
p is 1 to 12;
and/or
(ii) at least one functional monomer of the formula
H₂C=CR-C(O)-O-CₚH₂ₚX
wherein
R is H or CH₃;
p is 1 to 12; and
X is a functional group selected from OH, SH, NH₂, and N-methylolsulfonamide.

19. Radiation protection device according to claim 12, wherein the drying in step (c) is carried out at a temperature in the range of 40 °C to 110 °C for a time period of 10 s to 240 s.

20. Radiation protection device according to claim 12 or 19, wherein the thermal treatment in step (e) is carried out at a temperature in the range of 120 °C to 190 °C for a time period of 10 s to 240 s.

21. Radiation protection device according to claim 12, wherein the drying of the impregnated microfibrous web in step (c) is carried out such that the molecules of the fluoropolymer statistically deposit on the microfibrous web and no reorientation of the fluoropolymer molecules takes place.

22. Radiation protection device according to claim 12 or 21, wherein the thermal treatment in step (e) is carried out such that a reorientation of the fluoropolymer molecules takes place wherein the hydrophobic fluorine atoms preferably arrange themselves on the surface of the layer.

23. Radiation protection device according to any of claims 12 to 22, wherein the radiation protection material is suitable for shielding against X-ray radiation.

24. Radiation protection device according to any of claims 12 to 23, wherein the radiation protection material does not contain lead.

25. Radiation protection device according to any of claims 12 to 24, wherein the coated microfibrous web is provided on both sides of the radiation protection material and wherein on each side the sides coated with polyurethane are adjacent to the radiation protection material.

## Revendications

1. Utilisation d'une bande de microfibres enduite, comprenant :
(i) une bande de microfibres imprégnée avec un fluoropolymère ; et
(ii) une couche comprenant du polyuréthane présent uniquement sur une face de la bande de microfibres,
ou d'une bande de microfibres enduite susceptible d'être obtenue au moyen du procédé comprenant les étapes suivantes :
(a) fourniture d'une bande de microfibres ;
(b) imprégnation de la bande de microfibres avec une composition d'imprégnation comprenant du fluoropolymère ;
(c) séchage de la bande de microfibres imprégnée ;
(d) application d'une composition d'enduction comprenant du polyuréthane sur une seule face de la bande de microfibres imprégnée séchée ; et
(e) traitement thermique de la bande de microfibres enduite obtenue à l'étape (d),
en tant que revêtement d'un matériau de protection contre les rayonnements ;
la bande de microfibres enduite étant appliquée sur au moins une face du matériau de protection contre les rayonnements et la face enduite de polyuréthane étant adjacente au matériau de protection contre les rayonnements.

2. Utilisation selon la revendication 1, où le fluoropolymère est présent en une teneur de 0,2 g à 5 g pour 100 g de bande de microfibres non enduite.

3. Utilisation selon la revendication 1 ou la revendication 2, où l'épaisseur de la couche comprenant du polyuréthane est de 3 g/m² à 50 g/m².

4. Utilisation selon l'une des revendications 1 à 3, où la couche comprenant du polyuréthane, comprend en outre de la résine fluorée en une teneur de 3 parties en poids à 30 parties en poids pour 100 parties en poids de polyuréthane.

5. Utilisation selon l'une des revendications 1 à 4, où la couche comprenant du polyuréthane comprend en outre du dioxyde de silicium en une teneur de 1 partie en poids à 10 parties en poids pour 100 parties en poids de polyuréthane.

6. Utilisation selon l'une des revendications 1 à 5, où le fluoropolymère est susceptible d'être obtenu par polymérisation d'acrylates comprenant des groupes perfluoroalkyles de formule
H₂C=CR-C(O)-O-(CH₂)ₙ-CₘF₂ₘ₊₁
où
R représente H ou CH₃ ;
n a une valeur de 0 à 8 ; et
m a une valeur de 4 à 12.

7. Utilisation selon la revendication 6, où le fluoropolymère est un copolymère susceptible d'être obtenu par copolymérisation d'acrylates comprenant des groupes perfluoroalkyles avec
(i) au moins un acrylate comprenant des groupes alkyles de formule
H₂C=CR-C(O)-O-CₚH₂ₚ₊₁
où
R représente H ou CH₃ ; et
p a une valeur de 1 à 12 ;
et/ou
(ii) au moins un monomère fonctionnel de formule
H₂C=CR-C(O)-O-CₚH₂ₚX
où
R représente H ou CH₃ ;
p a une valeur de 1 à 12 ; et
X est un groupe fonctionnel sélectionné parmi OH, SH, NH₂, et N-méthylol-sulfonamide.

8. Utilisation selon la revendication 1, où le séchage est effectué à l'étape (c) à une température de 40°C à 110°C pendant une durée de 10 s à 240 s.

9. Utilisation selon la revendication 1 ou la revendication 8, où le traitement thermique est effectué à l'étape (e) à une température de 120 °C à 190 °C pendant une durée de 10 s à 240 s.

10. Utilisation selon la revendication 1, où le séchage de la bande de microfibres imprégnée est effectué à l'étape (c) de telle manière que les molécules du fluoropolymère se déposent statistiquement sur la bande de microfibres et qu'aucune réorientation des molécules du fluoropolymère ne se produise.

11. Utilisation selon la revendication 1 ou la revendication 10, où le traitement thermique est effectué à l'étape (e) de manière à produire une réorientation des molécules du fluoropolymère, les atomes de fluor hydrophobes étant préférentiellement disposés à la surface de la couche.

12. Dispositif de protection contre les rayonnements, comprenant :
(α) un matériau de protection contre les rayonnements ; et
(ß) une bande de microfibres enduite, comprenant :
(i) une bande de microfibres imprégnée avec un fluoropolymère ; et
(ii) une couche comprenant du polyuréthane présent uniquement sur une face de la bande de microfibres,
ou une bande de microfibres enduite susceptible d'être obtenue au moyen du procédé comprenant les étapes suivantes :
(a) fourniture d'une bande de microfibres ;
(b) imprégnation de la bande de microfibres avec une composition d'imprégnation comprenant du fluoropolymère ;
(c) séchage de la bande de microfibres imprégnée ;
(d) application d'une composition d'enduction comprenant du polyuréthane sur une seule face de la bande de microfibres imprégnée séchée ; et
(e) traitement thermique de la bande de microfibres enduite obtenue à l'étape (d),
la bande de microfibres enduite étant appliquée sur au moins une face du matériau de protection contre les rayonnements et la face enduite de polyuréthane étant adjacente au matériau de protection contre les rayonnements.

13. Dispositif de protection contre les rayonnements selon la revendication 12, où le fluoropolymère est présent en une teneur de 0,2 g à 5 g pour 100 g de bande de microfibres non enduite.

14. Dispositif de protection contre les rayonnements selon la revendication 12 ou la revendication 13, où l'épaisseur de la couche comprenant du polyuréthane est de 3 g/m² à 50 g/m².

15. Dispositif de protection contre les rayonnements selon l'une des revendications 12 à 14, où la couche comprenant du polyuréthane comprend en outre de la résine fluorée en une teneur de 3 parties en poids à 30 parties en poids pour 100 parties en poids de polyuréthane.

16. Dispositif de protection contre les rayonnements selon l'une des revendications 12 à 15, où la couche comprenant du polyuréthane comprend en outre du dioxyde de silicium en une teneur de 1 partie en poids à 10 parties en poids pour 100 parties en poids de polyuréthane.

17. Dispositif de protection contre les rayonnements selon l'une des revendications 12 à 16, où le fluoropolymère est susceptible d'être obtenu par polymérisation d'acrylates comprenant des groupes perfluoroalkyles de formule
H₂C=CR-C(O)-O-(CH₂)ₙ-CₘF₂ₘ₊₁
où
R représente H ou CH₃ ;
n a une valeur de 0 à 8 ; et
m a une valeur de 4 à 12.

18. Dispositif de protection contre les rayonnements selon la revendication 17, où le fluoropolymère est un copolymère susceptible d'être obtenu par copolymérisation d'acrylates comprenant des groupes perfluoroalkyles avec
(i) au moins un acrylate comprenant des groupes alkyles de formule
H₂C=CR-C(O)-O-CₚH₂ₚ₊₁
où
R représente H ou CH₃ ; et
p a une valeur de 1 à 12 ;
et/ou
(ii) au moins un monomère fonctionnel de formule
H₂C=CR-C(O)-O-CₚH₂ₚX
où
R représente H ou CH₃ ;
p a une valeur de 1 à 12 ; et
X est un groupe fonctionnel sélectionné parmi OH, SH, NH₂, et N-méthylol-sulfonamide.

19. Dispositif de protection contre les rayonnements selon la revendication 12, où le séchage est effectué à l'étape (c) à une température de 40 °C à 110 °C pendant une durée de 10 s à 240 s.

20. Dispositif de protection contre les rayonnements selon la revendication 12 ou la revendication 19, où le traitement thermique est effectué à l'étape (e) à une température de 120 °C à 190 °C pendant une durée de 10 s à 240 s.

21. Dispositif de protection contre les rayonnements selon la revendication 12, où le séchage de la bande de microfibres imprégnée est effectué à l'étape (c) de telle manière que les molécules du fluoropolymère se déposent statistiquement sur la bande de microfibres et qu'aucune réorientation des molécules du fluoropolymère ne se produise.

22. Dispositif de protection contre les rayonnements selon la revendication 12 ou la revendication 21, où le traitement thermique est effectué à l'étape (e) de manière à produire une réorientation des molécules du fluoropolymère, les atomes de fluor hydrophobes étant préférentiellement disposés à la surface de la couche.

23. Dispositif de protection contre les rayonnements selon l'une des revendications 12 à 22, où le matériau de protection contre les rayonnements est apte à protéger des rayons X.

24. Dispositif de protection contre les rayonnements selon l'une des revendications 12 à 23, où le matériau de protection contre les rayonnements ne comprend pas de plomb.

25. Dispositif de protection contre les rayonnements selon l'une des revendications 12 à 24, où la bande de microfibres enduite est appliquée sur les deux faces du matériau de protection contre les rayonnements et où les faces enduites de polyuréthane sont respectivement adjacentes au matériau de protection contre les rayonnements.
